# EUROPÄISCHE PATENTSCHRIFT

(11) **EP 1 090 895 B1**
(45) Veröffentlichungstag und Bekanntmachung des Hinweises auf die Patenterteilung: **23.04.2003**
(21) Anmeldenummer: 00121713.2
(22) Anmeldetag: 05.10.2000
(51) Int. Cl.: C06C 15/00, C06B 27/00

(54) **Pyrotechnischer Satz zur Erzeugung von IR-Strahlung**
Pyrotechnical charge for generating infrared radiation
Charge pyrotechnique pour la génération de rayonnements infrarouges

(30) Priorität: 09.10.1999 DE 19964172
(43) Veröffentlichungstag der Anmeldung: 11.04.2001
(73) Patentinhaber: COMET GmbH Pyrotechnik-Apparatebau, D-27574 Bremerhaven (DE)
(72) Erfinder: Koch, Ernst-Christian, Dr., 67659 Kaiserslautern (DE)
(74) Vertreter: Hofmann, Gerhard, Dipl.-Ing. Patentassessor

(56) Entgegenhaltungen:
- WO-A-98/23585
- US-A- 4 094 711
- US-A- 4 855 121

## Beschreibung

Die Erfindung betrifft einen pyrotechnischen Satz zur Erzeugung von InfrarotStrahlung.

Heiße Körper, wie z.B. pyrotechnische Flammen, strahlen bevorzugt sichtbares Licht sowie Infrarotstrahlung aus. Die Strahlungsemission von Körpern, also auch von pyrotechnischen Abbrandprodukten wird durch das Planck'sche Strahlungsgesetz (Gl.1) beschrieben. Demnach ist die gesamte pro Flächeneinheit von einem Körper abgestrahlte Energie proportional zur absoluten Temperatur des Körpers. Weiterhin ist auch das Emissionsmaximum eine Funktion der Temperatur. Die funktionale Beziehung wird durch das Wien'sche Verschiebungsgesetz (Gl.2) beschrieben wird.$\text{E(ν) =} \frac{{\text{8πν}}^{\text{3}}}{{\text{c}}^{\text{3}} \text{e} \frac{\text{h - ν}}{\text{λkT}} \text{-1}}$${\text{λ}}_{\text{max}} {\text{.T = 0,289779 cm·K}}^{\text{-1}}$ Im militärischen Bereich werden zur Bekämpfung von Luftzielen, wie beispielsweise Strahlflugzeuge, Hubschrauber und Transportmaschinen, Flugkörper eingesetzt, welche die vom Triebwerk des Ziels ausgehende IR-Strahlung, vornehmlich im Bereich zwischen 0,8 und 5 µm, mit Hilfe eines auf Infrarotstrahlung empfindlichen Suchkopfes anpeilen und verfolgen.

Zur Abwehr dieser Flugkörper werden daher Täuschkörper, dies sind pyrotechnische IR-Strahler, eingesetzt, welche die IR-Signatur des Ziels imitieren.

Um nun Strahlung in diesem Wellenlängenbereich zu erzeugen, bedarf es einer Flamme von mindestens > 1700 K damit eine ausreichende IR-Strahldichte erzeugt werden kann (*I*_{*0,8-5 µm*}*>* 0,2 kW·sr⁻¹·s⁻¹·cm⁻²). Allerdings liefern pyrotechnische Flammen dieser Temperatur im Regelfall nur sehr wenig IR-Strahlung. Diese Abweichung vom Planck'schen Gesetz ist auf die Emissivität ε der Abbrandprodukte zurückzuführen. Die Emissivität ist ein Faktor, welcher die Abweichung realer Strahler vom ideal des Planck'schen bzw. schwarzen Strahlers beschreibt. Per Definition beträgt für einen schwarzen Strahler ε = 1. Alle realen Strahler besitzen stets Werte < 1 und in vielen Fällen < 0,5. Mit Ausnahme heißer verdichteter Gase welche ε-Werte > 0,9 besitzen haben typische Reaktionsprodukte pyrotechnischer Reaktionen (MgO, KCI, Al₂O₃, usw.) ε-Werte zwischen 0,05 - 0,2. Aus diesem Grund hat man bei der Entwicklung von IR-Wirkmassen bereits sehr früh darauf geachtet, möglichst Produkte entstehen zu lassen, welche eine hohe Emissivität aufweisen. Zu diesen Stoffen mit einem hohen ε-Wert gehört beispielsweise Ruß (ε = 0,85). So bestehen herkömmliche Wirkmassen zur Erzeugung von Schwarzkörperstrahlung im IR-Bereich aus MagnesiumTeflonNiton-Mischungen. (MTV). Diese Sätze liefern beim Abbrand gemäß Gleichung 3 überwiegend Magnesiumfluorid und Ruß. ${\text{2 Mg + (C}}_{\text{2}} {\text{F}}_{\text{4}} {\text{)}}_{\text{n}} {\text{→ 2 MgF}}_{\text{2}} {\text{+ {C}}_{\text{2}} {\text{}}}_{\text{n}} \text{+} \text{h} \text{·} \text{ν}$

Die Wirksamkeit der MTV enthaltenden Täuschkörper (Flares) gegen IR-Suchköpfe beruht zum einen auf der hohen Bildungswärme des Magnesiumfluorids sowie auf der hohen Emissivität des erzeugten Ruß (ε ≈ 0,85), welcher durch die thermische Anregung eine fast Schwarzkörper-ähnliche Abstrahlung aufweist.

Verschiedentlich wurde versucht, die Strahldichte solcher MTV-Flares zu steigern. Zu diesem Zweck werden klassische MTV-Sätze mit den Massendurchsatz steigernden Zusätzen wie Titan, Zirconium und/oder Bor versehen [1,2]. Durch die Steigerung des Massendurchsatzes, m_{i,} kann die Strahldichte *I*_{*λ*} (siehe Gleichung 4) erhöht werden.${\text{I}}_{\text{λ}} {\text{= E}}_{\text{λ}} {\text{· m}}_{\text{l}}$
E_{λ} = Spezifische Intensität [kJ·g⁻¹·sr⁻¹]
mᵢ= Massendurchsatz [g·s⁻¹·cm⁻²]
*I*_{*λ*} *=* Strahldichte [kW·sr⁻¹·cm⁻²]

Allerdings schwächen diese Stoffe die spektrale Intensitätsverteilung zu Ungunsten des Schwarzkörpemiveaus indem selektiv emittierende Oxidationsprodukte gebildet werden.

Aufgabe der Erfindung ist es, einen pyrotechnischen Satz vorzuschlagen der unter Beibehaltung der bekannten spektralen Charakteristik von MTV-Scheinzielen eine wesentlich höhere spezifische Leistung aufweist.

Die Erfindung löst diese Aufgabe entsprechend den kennzeichnenden Merkmalen des Anspruchs 1. Vorteilhafte Weiterbildungen der Erfindung sind den Unteransprüchen zu entnehmen.

Die erfindungsgemäße Leistungssteigerung dient der Fertigungsvereinfachung der Munition. Nun kann mit geringeren Mengen an Pyrotechnik die gleiche Leistung erzielt werden wodurch sich die Brand- und Explosionsgefahr bei der Fertigung reduziert. Trotz einer Verkleinerung der Mischansätze um ca. 50% kann weiterhin die gleiche Menge an Scheinzielen gleicher Leistung gefertigt werden.

Außerdem wird die Munition aufgrund der Verringerung der Masse der pyrotechnischen Wirkladung leichter, wodurch sich auch logistische Vorteile ergeben.

Durch die Erfindung wird weiterhin die Bildung der aus Umwelt- und Humantoxikologischer Sicht bedenklichen Polyaromatischen Kohlenwasserstoffe (PAK), wie diese beim Abbrand von MTV-Flares entstehen, verhindert.

Die Erfindung basiert auf der Überlegung, beim Abbrand gezielt Graphit, den Stoff mit der höchsten Emissivität (ε_{λ<5µm} = 0,95), entstehen zu lassen, welches durch die Wärme der pyrotechnischen Reaktion zur thermischen Strahlung angeregt werden kann. Weiterhin sollte erfindungsgemäß die Reaktionswärme gegenüber den etablierten Systemen deutlich gesteigert werden. Dies kann durch den Einsatz von Stoffen mit im Vergleich zu Teflon niedriger molarer Bildungsenthalpie erfolgen.

Verschiedene Ansätze zur pyrotechnischen Erzeugung von Graphit nutzen entweder den unvollständigen Abbrand von aromatischen Verbindungen (Anthracen, Naphthalen oder deren Derivate bzw. Homologe) bzw. die thermische Zersetzung von Intercalationsverbindungen des Graphits (dies sind Einlagerungsverbindungen bei welchen die Räume zwischen den einzelnen Graphitgittern von Fremdatomen bzw. Molekülen z.B. Anionen oder Kationen besetzt sein können). Die unvollständige Verbrennung aromatischer Kohlenwasserstoffe hat bereits Eingang in die Herstellung von pyrotechnischen Schwarzkörperstrahlern gefunden [3]. Allerdings werden im Falle der USP 5834680 nur graphitartige Pyrolyseprodukte gebildet, welche oberflächlich durch niedermolekulare PAKs verunreinigt sind, weshalb deren Emissivität deutlich unter der von Graphit liegt; auch stellen die PAK-Anhaftungen ein nicht zu unterschätzendes toxikologisches Potential dar. Die thermische Zersetzung von Intercalationsverbindungen des Graphits [4] ist bislang nur zur Erzeugung von elektromagnetische Strahlung dämpfenden Dipolaerosolen vorgeschlagen worden.

In beiden beschriebenen Schutzrechten trägt der Graphit-Vorläufer, also der Aromat (Anthracen bzw. Decacyclen) bzw. die Intercalationsverbindung des Graphits nicht zur Reaktionswärme bei, sondern wirkt vielmehr als endergonischer Zusatz, welcher die Flammentemperatur senkt (siehe USP 5834680 Spalte 3 Zeilen 23-25, Spalte 5, Zeilen 18-21).

Es wurde nun gefunden, daß Graphit durch Reduktion von Poly-(kohlenstoffmonofluorid) (PMF) mittels hochenergetischer halophiler Brennstoffe (z.B. Beryllium, Magnesium, Calcium) erzeugt werden kann. PMF ist ein tertiäres polycyclisches Alkylfluorid und besitzt bereits eine quasi-unendliche zweidimensionale Schichtstruktur. Im Unterschied zu den in der DE 43379071 C1 beschriebenen und beanspruchten Intercalationsverbindungen des Graphits liegen bei PMF echte kovalente Bindungen zwischen dem Kohlenstoff und den Fluoratomen vor. Daher ist die Bildung von Graphit durch reduktive Eliminierung der Fluoratome gegenüber der Bildung aus kondensierten Aromaten schon allein in bezug auf die Entropie begünstigt. Weiterhin sollte die Umwandlung eines vormals gesättigten Systems in ein aromatisches System ("Graphen") einen thermodynamischen Vorteil darstellen.

Erfindungsgemäß werden Sätze aus Poly-(kohlenstoffmonofluorid) ((-CFₓ-)ₙ mit einem Massenanteil von 10 - 85 % halophilen energetischen Brennstoffen (Beryllium, Magnesium, Calcium, Titan, Zirconium, Zirconium/Nickel-Legierung, Zirconium/Eisen-Legierung, Hafnium, Aluminium, Bor, Magnesium/Aluminium-Legierung) mit einem Massenanteil von 15 - 90 % mit einem vorzugsweise fluorhaltigen Binder wie beispielsweise Fluorel FC 2175™ mit einem Massenanteil von 2,5 - 7,5 %, und Graphit mit einem Massenanteil von 0,1 - 5 % hergestellt.

Der bevorzugte Brennstoff ist Magnesium, da dieses sehr günstigste thermochemische Eigenschaften aufweist (niedrige Schmelz- und Verdampfungsenthalpie, hoher Schmelzpunkt des entsprechenden Fluorids), leicht anzündbar, billig, sowie nicht toxisch ist (vergleiche Beryllium). Erfindungsgemäße Sätze enthalten Magnesium in Massenanteilen zwischen 30 und 70 %, vorzugsweise zwischen 40 und 70 %.

Erfindungsgemäß wird Poly-(kohlenstoffmonofluorid) (-CFₓ*-*)ₙ mit einem molaren Fluoranteil x ≈1,0 mit Partikelgrößen < 50 µm, in Massenanteilen zwischen 90 und 15% vorzugsweise aber in Massenanteilen zwischen 70 und 30 % eingesetzt.

Als Bindemittel werden erfindungsgemäß die Verbrennung unterstützende fluorhaltige Elastomere auf Basis Hexafluorpropylen-Vinylidendifluorid-Copolymer beispielsweise Fluorel FC 2175™ in Massenanteilen zwischen 2,5 und 7,5 % verwendet.

Zur Reduzierung der elektrostatischen Empfindlichkeit der Sätze wird erfindungsgemäß Graphitpulver mit einem spezifischen Widerstand <7·10-5 Ω·m⁻¹ in Massenanteilen von 0,5 bis 5 % eingesetzt.

Die Vorteile des Systems Magnesium/PMF/Viton (MPV) werden beim Vergleich mit dem System Magnesium/Polytetrafluorethylen/Viton (MTV) offenbar:

Bei der Reaktion von PMF mit Magnesium bilden sich gemäß Gleichung 3 Magnesiumfluorid und Graphit.${\text{Mg + 2 (-CF-)}}_{\text{n}} {\text{→ MgF}}_{\text{2}} {\text{+ {C}}}_{\text{Grapnit}} \text{+} \text{h·ν}$

Aufgrund des im Vergleich zu PTFE geringeren Fluor-Gehalts von PMF liegt die ideale Stöchiometrie (siehe Gleichung 3) bei einem Magnesiumanteil ξ(Mg) von 0,29, im Vergleich zu Teflon, bei welchem die ideale Stöchiometrie (siehe Gleichung 1) bei einem Anteil ξ(Mg) von 0,32 erreicht wird. Da die Bildungswärme des PMF (-175 kJ·mol⁻¹) knapp ein Fünfte! so groß ist wie die des Teflons (-854 kJ·mol⁻¹) ist folglich auch die Reaktionswärme der Umsetzung von Magnesium mit PMF erheblich höher als die Reaktionswärme für das System Magnesium/Teflon.

Entsprechend hoch ist die spezifische Leistung (*E*_{*2-3µm*} und *E*_{*3-5µm*}) der Mg/PMF/Viton-Sätze. Zwar nähert sich die spezifische Leistung im Bereich von ξ (Mg) > 45 den Werten für Mg/PTFE/Viton, allerdings weist Mg/PMF/Viton drastisch höhere Werte für den Massendurchsatz verglichen mit Mg/PTFE/Viton-Sätzen auf. Die Strahldichte *I*_{λ} ist daher bei Mg/PMF/Viton-Sätzen stets um den Faktor 10 höher als bei vergleichbar zusammengesetzten Mg/PTFE/Viton-Sätzen.

Erfindungsgemäß hergestellte Sätze liefern daher bezogen auf den Magnesiumanteil eine um den Faktor 10 höhere Strahldichte als die bislang bekannten Mg/PTFE/Viton-Sätze.

Das nachfolgende Beispiel soll die Erfindung veranschaulichen ohne sie einzuschränken.

### Beispiel 1

In eine Suspension bestehend aus 40 g Magnesium, 5 g Viton und 1 g Graphitpulver und 200 ml Aceton werden 55 g PMF eingerührt.Die Suspension wird im Luftstrom gerührt, bis eine krümelige Masse erreicht ist. Das lösemittelfeuchte Granulat wird durch ein Sieb (2,5 mm Maschenweite) passiert und bei 40°C im Luftstrom für 5 h getrocknet. Das Granulat wird bei 6 s Haltezeit mit 12 Tonnen Presdruck zu zylindrischen Presslingen der Masse 40 g im Kaliber 25 mm verarbeitet.

Die Ergebnisse der radiometrischen Vermessung sind in Tabelle 1 mit den Meßwerten für das analog zusammengesetzte System Mg/PTFE/Viton angegeben:

**Tabelle 1**

| | **1** | **2** | **Quotient 1/2** |
|---|---|---|---|
| Magnesium | 40 % | 40 % | |
| Poly-(kohlenstoffmonofluorid) | 55 % | -- | |
| Polytetrafluorethylen | -- | 55 % | |
| Viton | 05 % | 05 % | |
| Brennzeit [s] | 2,66 | 11,5 | **0,2** |
| E_{2-3µm} [kJ·g⁻¹·sr⁻¹] | 0,170 | 0,100 | **1,7** |
| E_{3-5µm} [kJ·g⁻¹·sr⁻¹] | 0,157 | 0,080 | **2,0** |
| Massendurchsatz [g·s⁻¹·cm⁻²] | 3,003 | 0,700 | **4,3** |
| I_{2-3µm} [kW·sr⁻¹·cm⁻²] | 0,511 | 0,070 | **7,3** |
| I_{3-5µm} [kW·sr⁻¹·cm⁻²] | 0,472 | 0,056 | **8,4** |

### Stand der Technik

[1] T. Kuwahara, T. Ochiai, Burning Rate of Mg&/TF Pyrolants, *18*^{*th*} *International Pyrotechnics Seminar,* **1992,** 539.
[2] T. Kuwahara, S. Matsuo, N. Shinozaki, Combustion and Sensitivity Characteristics of Mg/TF Pyrolants, *Propellants, Explosives, Pyrotechnics,* 22 (**1997**), 198-202.
[3] USP. 5834680, D.B. Nielson, D. M. Lester; Blackbody Decoy Flare for thrusted applications and methods of use, **1998.**
[4] DE 43379071 C1, U. Krone, E. Schulz, K. Möller, Pyrotechnischer Nebelsatz für Tarnzwecke und dessen Verwendung in einem Nebelkörper, **1995.**

## Patentansprüche

1. Pyrotechnischer Satz zur Erzeugung von IR-Strahlung **dadurch gekennzeichnet, daß** als Oxidationsmittel zwischen 10 - 85 % Poly-(kohlenstoffmonofluorid), als Brennstoff zwischen 15 - 90 % eines halophilen metallischen Brennstoffs aus der Gruppe der Metalle Magnesium, Aluminium, Titan, Zirconium, Hafnium, Calcium, Beryllium, Bor oder Mischungen bzw. Legierungen dieser Metalle, ein organischer fluorhaltiger Binder mit Massenanteilen zwischen 2,5 und 7,5 %, sowie Graphit mit einem Massenanteil von 0,1-5 % enthalten sind.

2. Satz nach Anspruch 1,
**dadurch gekennzeichnet,**
**daß** der metallische Brennstoff Magnesium ist und in Massenanteilen zwischen 40 - 70 % enthalten ist.

3. Satz nach einem der vorhergehenden Ansprüche,
**dadurch gekennzeichnet,**
**daß** Poly-kohlenstoffmonofluorid (PMF) mit einem molaren Fluoranteil von 1,0 in Massenanteilen zwischen 80 und 20% eingesetzt wird.

4. Satz nach einem der vorhergehenden Ansprüche,
**dadurch gekennzeichnet,**
**daß** als Bindemittel fluorhaltige Elastomere auf Basis Hexafluorpropylen-Vinylidendifluorid-Copolymer in Massenanteilen zwischen 2,5 und 7,55 Enthalten sind.

5. Satz nach einem der vorhergehenden Ansprüche,
**dadurch gekennzeichnet,**
**daß** Graphitpuiver mit einem spezifischen Widerstand < 7·10-5 Ω·m⁻¹ in Massenanteilen von 0,5 bis 5 % eingesetzt ist.

## Claims

1. Pyrotechnical composition for generating IR radiation,
**characterized in that**
it contains between 10 and 85 % poly-(carbon monofluoride) as oxidizing agent, between 15 and 90 % of a halophilic metallic combustible from the group of metals magnesium, aluminium, titanium, zirconium, hafnium, calcium, beryllium, boron, or compounds or alloys of these metals, as combustible, an organic fluorine-containing binder with percentages by mass of between 2.5 and 7.5 %, as well as graphite with a percentage by mass of 0.1 - 5 %.

2. Composition according to Claim 1,
**characterized in that**
the metallic combustible is magnesium and it is contained in percentages by mass of between 40 and 70 %.

3. Composition according to one of the preceding claims,
**characterized in that**
poly-carbon monofluoride (PMF) with a molar fraction of fluorine of 1.0 is used in percentages by mass of between 80 and 20 %.

4. Composition according to one of the preceding claims,
**characterized in that**
fluorine-containing elastomers based on hexafluoropropylene vinylidene difluoride copolymer in percentages by mass of between 2.5 and 7.55 are contained as binding agent.

5. Composition according to one of the preceding claims,
**characterized in that**
graphite powder with a specific resistance < 7·10-5 Ω·m⁻¹ is used in percentages by mass of 0.5 to 5 %.

## Revendications

1. Ensemble pyrotechnique pour produire un rayon infrarouge, **caractérisé en ce qu'**il contient comme agent d'oxydation entre 10 et 85 % de poly(monofluorure de carbone), comme combustible entre 15 et 90 % d'un combustible métallique halophile du groupe des métaux magnésium, aluminium, titane, zirconium, hafnium, calcium, béryllium, bore ou mélanges ou alliages de ces métaux, un liant fluoré organique à des parties en poids situées entre 2,5 et 7,5 % ainsi que du graphite à une partie en poids de 0,1 à 5 %.

2. Ensemble selon la revendication 1, **caractérisé en ce que** le combustible métallique est le magnésium et est contenu à des parties en poids situées entre 40 et 70 %.

3. Ensemble selon l'une des revendications précédentes, **caractérisé en ce que** le poly(monofluorure de carbone) (PMF) est mis en oeuvre avec un rapport molaire du fluor de 1,0 à des parties en poids situées entre 80 et 20 %.

4. Ensemble selon l'une des revendications précédentes, **caractérisé en ce qu'**il contient comme liant des élastomères fluorés à base de copolymère d'hexafluoropropylène et de difluorure de vinylidène à des parties en poids situées entre 2,5 et 7,55.

5. Ensemble selon l'une des revendications précédentes, **caractérisé en ce que** la poudre de graphite ayant une résistance spécifique < 7.10-5 Ω.m⁻¹ est mise en oeuvre à des parties en poids allant de 0,5 à 5 %.
